# EUROPÄISCHE PATENTSCHRIFT

(11) **EP 2 311 360 B1**
(45) Veröffentlichungstag und Bekanntmachung des Hinweises auf die Patenterteilung: **03.09.2014**
(21) Anmeldenummer: 09013176.4
(22) Anmeldetag: 19.10.2009
(51) Int. Cl.: A47L 9/14

(54) **Staubsaugerfilterbeutel**
Vacuum cleaner filter bag
Sac d'aspirateur

(43) Veröffentlichungstag der Anmeldung: 20.04.2011
(73) Patentinhaber: Eurofilters Holding N.V., 3900 Overpelt (BE)
(72) Erfinder: Sauer, Ralf, 3900 Overpelt (BE); Schultink, Jan, 3900 Overpelt (BE)
(74) Vertreter: Grünecker, Kinkeldey, Stockmair & Schwanhäusser

(56) Entgegenhaltungen:
- EP-A1- 0 338 479
- EP-A2- 0 161 790
- EP-A2- 1 212 971
- WO-A1-2005/107557
- DE-A1- 10 064 608
- US-A- 5 080 702

## Beschreibung

Die Erfindung betrifft einen Staubsaugerfilterbeutel mit einer Beutelwand. Die Erfindung betrifft insbesondere einen Wegwerffilterbeutel.

Staubsaugerfilterbeutel aus Vliesstoffen weisen üblicherweise eine Beutelwand aus mehreren Filtermateriallagen auf. Bei den Filtermateriallagen kann es sich beispielsweise um Lagen aus Filterpapier oder Vliesstoff handeln. Um die gewünschten Eigenschaften hinsichtlich Abscheideleistung, Staubspeicherfähigkeit (Kapazität) und mechanischer Festigkeit zu erreichen werden unterschiedliche Filtermateriallagen kombiniert. Die unterschiedlichen Filtermateriallagen können dabei miteinander verbunden sein oder lose aufeinander liegen. Eine Verbindung der Lagen kann beispielsweise durch Kleben, Schweißen (Kalandrieren) oder Vernadeln erfolgen. Ein mehrlagiger Filterbeutel ist beispielsweise aus der US 4,589,894 bekannt.

Die einzelnen Filtermateriallagen können dabei unterschiedliche Funktionen haben. Beispielsweise können Schutzlagen, Kapazitätslagen, Feinfilterlagen und Verstärkungslagen kombiniert werden. Als Schutz- oder Verstärkungslagen werden thermisch verfestigte Filamentspinnvliesstoffe (EP 0 161 790), thermisch verfestigte Faservliesstoffe (US 5,647,881), Netze (EP 2 011 556 oder EP 2 011 555) oder perforierte Folien (EP 1 795 248) verwendet. Als Feinfilterlagen kommen Mikrofaserspinnvliesstoffe (z.B. Meltblown-Vliesstoffe) zum Einsatz (siehe, z.B., EP 0 161 790). Nanofaservliese wurden als Feinstfilterlagen vorgeschlagen (DE 199 19 809). Grobfilterlagen (Kapazitätslagen) können z.B. aus Faservliesstoffen (kardiert oder aerodynamisch gelegt) oder Filamentviiesstoffen (EP 0 960 645) oder aus losen Stapelfasern (DE 10 2005 059 214) bestehen. Auch Schaumstoff wurde als Material für Kapazitätslagen vorgeschlagen (DE 10 2004 020 555).

Aus der DE 74 24 655 ist ein Staubfilter bestehend aus zwei Schichten bekannt, wobei eine Schicht dabei eine sehr hohe Luftdurchlässigkeit aufweist und Trägerfunktion hat. Das Trägermaterial ist Papier mit hoher Luftdurchlässigkeit. Die zweite Schicht besteht aus einem Vlies, d. h. aus lockeren und nicht verfestigten Fasern.

Aus der DE 195 44 790 ist ein mehrlagiger Staubsaugerbeutel bekannt mit wenigstens einer für die Teilcheneinfangaktivität verantwortlichen Schicht. Die DE 195 44 790 behauptet außerdem, dass, wenn diese aktive Schicht kräftig genug wäre, um den Beanspruchungen bei Herstellung und Gebrauch standzuhalten, auf weitere Schichten verzichtet werden könne.

Gemäß der Lehre der DE 195 44 790 hat diese aktive Schicht jedoch ein Flächengewicht von weniger als 20 g/m² und einen Faserdurchmesser von etwa 1 µm. Mit dieser Grammatur und Feinheit kann ein ausreichend stabiles Material tatsächlich jedoch nicht hergestellt werden. Im Betrieb würden Beutel aus einem solchen Material sofort zerreißen, so dass faktisch die aus diesem Dokument bekannten Staubsaugerbeutel immer mehrlagig sind.

Die Fertigung mehrlagiger Staubsaugerfilterbeutel aus mehreren Vliesstofflagen ist jedoch kostenintensiv, da Produktionsanlagen für unterschiedlichste Verfahren zur Vliesstoffherstellung benötigt werden.

Daher besteht die der vorliegenden Erfindung zugrundeliegende Aufgabe darin, einen Staubsaugerfilterbeutel bereit zu stellen, der einerseits eine ausreichende Abscheideleistung aufweist und andererseits kostengünstig produziert werden kann. Diese Aufgabe wird durch einen Staubsaugerfilterbeutel nach Anspruch 1 gelöst.

Die Erfindung stellt einen Staubsaugerfilterbeutel mit einer Beutelwand bereit, wobei die Beutelwand genau eine Vliesstofflage in Form einer schmelzgesponnenen Mikrofaservliesstofflage umfasst, und wobei sie die in Anspruch 1 enthaltenen Merkmale aufweist.

Die Anmelder der vorliegenden Erfindung haben festgestellt, dass es möglich ist, einen Staubsaugerfilterbeutel mit genau einer Vliesstofflage in Form einer schmelzgesponnenen Mikrofaservliesstofflage, also einer Vliesstofflage aus schmelzgesponnenen Mikrofaservliesstoff, herzustellen, der eine ausreichende Abscheideleistung aufweist. Da für die Beutelwand genau eine Vliesstofflage und nicht mehrere Vliesstofflagen vorgesehen sind, sind keine unterschiedlichen Verfahren zur Vliesstoffherstellung nötig und ein Verbinden unterschiedlicher Vliesstofflagen kann entfallen. Dadurch kann der Staubsaugerfilterbeutel kostengünstiger hergestellt werden als mehrlagige Staubsaugerfilterbeutel.

Der Begriff Vliesstoff ("Nonwoven") wird gemäß der Definition nach ISO Standard IS09092:1988 bzw. CEM Standard EN29092 verwendet. Insbesondere sind die Begriffe Faservlies oder Vlies und Vliesstoff auf dem Gebiet der Herstellung von Vliesstoffen wie folgt gegeneinander abgegrenzt und auch im Sinne der vorliegenden Erfindung so zu verstehen. Zur Herstellung eines Vliesstoffes werden Fasern und/oder Filamente verwendet. Die lockeren oder losen und noch ungebundenen Fasern und/oder Filamente werden als Vlies oder Faservlies (Web) bezeichnet. Durch einen sog. Vliesbindeschritt entsteht aus einem derartigen Faservlies schließlich ein Vliesstoff, der eine ausreichende Festigkeit aufweist, um z.B. zu Rollen aufgewickelt zu werden. Mit anderen Worten wird ein Vliesstoff durch die Verfestigung selbsttragend ausgebildet. (Details zur Verwendung der hierin beschriebenen Definitionen und/oder Verfahren lassen sich auch dem Standardwerk "Vliesstoffe", W. Albrecht, H. Fuchs, W. Kittelmann, Wiley-VCH, 2000, entnehmen.)

Die Vliesstofflage entspricht einer Lage aus einem Vliesstoff, der ein Extrusionsvliesstoff, nämlich ein schmelzgesponnener Mikrofaserspinnvliesstoff ("Meltblown"-Vliesstoff) ist.

Die Vliesstofflage ist erfindungsgemäß eine schmelzgesponnene Mikrofaserspinnvliesstofflage.

Die Beutelwand umfasst genau eine filteraktive Lage, wobei die genau eine filteraktive Lage der Vliesstofflage entspricht. Als filteraktive Lage wird hier eine für die Filterung des zu filternden Luftstromes relevante Lage bezeichnet. Die Beutelwand kann außerdem ein Netz umfassen. Das Netz kann zur ästhetischen Gestaltung, beispielsweise zur farblichen Gestaltung, des Filterbeutels dienen. Das Netz kann auch zur Verbesserung der Stabilität des Filterbeutels dienen. Das Netz kann beispielsweise ein extrudiertes Netz oder ein gewebtes Netz sein. Das Netz kann eine Maschenweite von wenigstens 1 mm, insbesondere wenigstens 3 mm, aufweisen.

Die Beutelwand kann aus einer Vliesstofflage in Form einer schmelzgesponnenen Mikrofaservliesstofflage bestehen. Mit anderen Worten kann der Staubsaugerfilterbeutel ein einlagiger Filterbeutel sein, wobei die einzige Lage der Vliesstofflage, also der Lage aus schmelzgesponnenen Mikrofaservliesstoff, entspricht. Insbesondere ist in diesem Fall keine Stützlage oder Verstärkungslage für die Vliesstofflage vorgesehen. Mit anderen Worten kann die Vliesstofflage derart ausgebildet sein, dass sie den üblichen Beanspruchungen bei Herstellung und Gebrauch standhält.

Der Vliesstoff ist ein kalandrierter Vliesstoff, insbesondere ein thermisch oder mittels Ultraschall kalandrierter Vliesstoff. Zum thermischen Kalandrieren kann das zunächst unverfestigte Vlies zwischen zwei Walzen hindurchgeführt werden, von welchen wenigstens eine auf die Schmelztemperatur der das Vlies bildenden Fasern erhitzt ist. Wenigstens eine der Kalandrierwalzen kann Erhebungen aufweisen. Dadurch können Schmelzzonenbereiche oder Schweißpunkte gebildet werden.

Ultraschallkalandrierung oder Ultraschallverfestigung beruht auf der Umwandlung elektrischer Energie in mechanische Vibrationsenergie. Dabei werden Verfestigungshörner in Vibration versetzt, wobei an den Vibrationsstellen die Fasern an ihren Kreuzungsstellen im Vlies erweicht und miteinander verschweißt werden. Dadurch können Schweißpunkte gebildet werden.

Die Schweißpunkte selbst können in unterschiedlichen Geometrien ausgebildet sein. So können punktförmige, linienförmige, sternförmige, kreisförmige, elliptische, quadratische oder balkenförmige Schweißverbindungen ausgebildet sein.

Der Pressflächenanteil des kalandrierten Vliesstoffes beträgt 3% bis 50%, insbesondere 10% bis 30%. Dies bedeutet, dass eine zum Kalandrieren des Vliesstoffes verwendete Walzengravur einen Pressflächenanteil von 3% bis 50%, insbesondere 10% bis 30%, aufweist.

Der Vliesstoff weist eine Anzahldichte an Schweißpunkten von 5/cm² bis 50/cm², insbesondere 15/cm² bis 40/cm², auf. Als Anzahldichte wird hier die Anzahl der Schweißpunkte pro Flächeneinheit bezeichnet.

Ein derart kalandrierter Vliesstoff kann eine ausreichende Festigkeit zur Verwendung als Beutelwand eines Staubsaugerfilterbeutels aufweisen.

Die Schweißpunkte oder Schweißverbindungen können gleichmäßig, insbesondere in gleichen Abständen, oder aber auch ungleichmäßig über die gesamte Fläche der Beutelwand verteilt sein.

Die Schweißpunkte können am Vliesstoff in Maschinenlaufrichtung oder in einem Winkel größer als 0° und kleiner als 180° zur Maschinenlaufrichtung angeordnet sein. Insbesondere können die Schweißpunkte auch quer zur Maschinenlaufrichtung, also in einem Winkel von 90° zur Maschinenlaufrichtung, angeordnet sein.

Die Vliesstofflage weist ein Flächengewicht von 30 g/m² bis 200 g/m², insbesondere 40 g/m² bis 150 g/m², insbesondere 120 g/m² auf.

Die Vliesstofflage weist eine Höchstzugkraft in Maschinenrichtung von mehr als 40 N.insbesondere von mehr als 60 N auf. Sie kann auch eine Höchstzugkraft in Querrichtung von mehr als 30 N, insbesondere mehr als 50 N. aufweisen.

Die Dicke der Vliesstofflage kann zwischen 0,2 mm und 1 mm, insbesondere zwischen 0,4 mm und 0,8 mm, betragen.

Die Vliesstofflage kann eine Luftdurchlässigkeit von 40 l/(m²s) bis 500 l/(m²s), insbesondere von 50 l/(m²s) bis 300 l/(m²s), insbesondere von 80 l/(m²s) bis 200 l/(m²s), aufweisen.

Die Penetration der Vliesstofflage kann kleiner als 60 %, insbesondere kleiner als 50 %, insbesondere kleiner als 15 % sein.

Als Material für die Vliesstofflage kommen grundsätzlich verschiedenste Kunststoffe in Frage. Das Material kann ein Polymer, insbesondere Polypropylen, und/oder Polyester und/oder ein biologisch abbaubarer Kunststoff, insbesondere PLA (Polymilchsäure, Polylactid) und/oder Polycaprolacton (PCL), sein. Die Vliesstofflage kann nur aus Kunststoff, insbesondere aus biologisch abbaubaren Kunststoff, bestehen.

Biologisch abbaubare Kunststoffe können durch biologischen Abbau aus der Umwelt entfernt und dem mineralischen Stoffkreislauf zugeführt werden. Insbesondere bezeichnen biologisch abbaubare Kunststoffe, Kunststoffe, welche die Kriterien der Europäischen Normen EN 13432 und/oder EN 14995 erfüllen.

Biologisch abbaubare Kunststoffe, die sich zu Vliesstoffen verarbeiten lassen sind beispielsweise auch aus der US 6,207,601 und der EP 0 885 321 bekannt.

Die Vliesstofflage kann elektrostatisch aufgeladen sein. Es können die Fasern vor dem Verfestigen und/oder der Vliesstoff, also nach dem Verfestigen, elektrostatisch aufgeladen werden.

Die Vliesstofflage kann durch ein Koronaverfahren elektrostatisch aufgeladen werden. Dabei wird das Vlies zentriert in einem etwa 3,8 cm (1,5 inches) bis 7,6 cm (3 inches) breitem Bereich zwischen zwei Gleichspannungselektroden für eine Koronaentladung vorbeigeführt. Dabei kann eine der Elektroden eine positive Gleichspannung von 20 bis 30 kV aufweisen während die zweite Elektrode eine negative Gleichspannung von 20 bis 30 kV aufweist. Alternativ oder zusätzlich kann die Vliesstofflage durch ein Verfahren gemäß der Lehre der US 5,401,446 elektrostatisch aufgeladen werden.

Der Staubsaugerfilterbeutel kann ein Flachbeutel sein. Alternativ kann der Staubsaugerfilterbeutel auch ein Blockbodenbeutel sein.

Der Staubsaugerfilterbeutel kann eine Einströmöffnung umfassen, durch welche die zu reinigende Luft in den Filterbeutel strömt. Der Filterbeutel kann außerdem eine Halteplatte, die zur Fixierung des Staubsaugerfilterbeutels in einer Kammer eines Staubsaugers dient, und im Bereich der Einströmöffnung angeordnet ist, umfassen. Die Halteplatte kann insbesondere aus einem Kunststoff gefertigt sein. Die Halteplatte kann mit der Beutelwand verbunden sein und im Bereich der Einströmöffnung ein Durchgangsloch aufweisen.

Die Beutelwand kann eine Vorderseite und eine Rückseite umfassen, welche durch eine umlaufende Schweißnaht miteinander verbunden sind. Die Vorderseite und Rückseite können rechteckig, quadratisch oder kreisförmig sein. Die Vorderseite und Rückseite können aus einer oben beschriebenen Vliesstofflage bestehen.

Der Staubsaugerfilterbeutel kann ein Wegwerfstaubsaugerbeutel sein.

Die oben genannten Parameter können insbesondere an die Größe und/oder den Einsatzzweck des Staubsaugerfilterbeutels angepasst sein.

Nachfolgend wird die Erfindung anhand von Beispielen und der Figuren näher beschrieben. Dabei zeigt
- Fig. 1: schematisch den Aufbau eines beispielhaften Staubsaugerfilterbeutels;
- Fig. 2: einen Querschnitt durch einen beispielhaften Staubsaugerfilterbeutel; und
- Fig. 3: schematisch einen Ausschnitt der durchströmbaren Fläche der Beutelwand eines beispielhaften Staubsaugerfilterbeutels.

Für die Bestimmung der oben und im Folgenden beschriebenen Parameter werden die folgenden Verfahren verwendet.

Die Luftdurchlässigkeit wird gemäß DIN EN IS09237:1995-12 bestimmt. Insbesondere wird mit einem Differenzdruck von 200 Pa und einer Prüffläche von 20 cm² gearbeitet. Für die Bestimmung der Luftdurchlässigkeit wurde das Luftdurchlässigkeitsprüfgerät FX3300 der Texttest AG verwendet.

Das Flächengewicht wird gemäß DIN EN 29073-1: 1992-08 bestimmt. Für die Bestimmung der Dicke der Vliesstofflage wird das Verfahren gemäß Norm DIN EN ISO 9073-2: 1997-02 eingesetzt, wobei das Verfahren A verwendet wird.

Die Bestimmung der Höchstzugkraft wird gemäß DIN EN29073-3: 1992-08 durchgeführt. Insbesondere wird eine Streifenbreite von 50 mm verwendet.

Die Penetration (NaCl-Durchlässigkeit) wird mittels einem TSI 8130 Testgeräts bestimmt. Insbesondere wird 0,3 µm Natriumchlorid bei 86 l/min verwendet.

Die Messung der Anzahldichte der Schweißpunkte erfolgt folgendermaßen. Zunächst werden fünf einander nicht überlappende Teilflächen der Beutelwand ausgewählt, wobei jede der Teilflächen 10 cm² groß ist und vollständig von durchströmbarer Fläche der Beutelwand umschlossen wird. Mit anderen Worten grenzt keine der Teilfläche direkt an die Halteplatte, die Einströmöffnung und/oder evtl. vorhandene Schweißnähte an. Jede der Teilflächen wird von einem Quadrat mit einer Seitenlänge von 3,16 cm umgeben. Es können alle Teilflächen an der Vorderseite oder der Rückseite des Filterbeutels angeordnet sein, oder eine oder mehrere Teilflächen auf der Vorderseite und eine oder mehrere Teilflächen auf der Rückseite.

In jeder der Teilflächen werden dann die Schweißpunkte, die auf der Teilfläche angeordnet sind, gezählt, und für jede der Teilflächen das Verhältnis der Anzahl der Schweißpunkte zur Gesamtfläche der Teilfläche gebildet. Mit anderen Worten wird für jede der Teilflächen die Anzahl der Schweißpunkte durch 10 cm² geteilt. Ein Schweißpunkt ist auf der Teilfläche angeordnet, wenn wenigstens ein Teil der Fläche des Schweißpunktes innerhalb des die Teilfläche umgebenden Quadrates liegt.

Von den fünf derart erhaltenen Werten wird dann das arithmetische Mittel gebildet, d.h. die fünf Werte werden addiert und danach durch fünf geteilt. Der so erhaltene Wert entspricht der Anzahldichte der Schweißpunkte der Vliesstofflage.

Die Bestimmung des Pressflächenanteils der Schweißpunkte erfolgt folgendermaßen. Zunächst werden fünf einander nicht überlappende Teilflächen der Beutelwand ausgewählt, wobei jede der Teilflächen 10 cm² groß ist und vollständig von durchströmbarer Fläche der Beutelwand umschlossen wird. Mit anderen Worten grenzt keine der Teilfläche direkt an die Halteplatte, die Einströmöffnung und/oder evtl. vorhandene Schweißnähte an. Jede der Teilflächen wird von einem Quadrat mit einer Seitenlänge von 3,16 cm umgeben. Es können alle Teilflächen an der Vorderseite oder der Rückseite des Filterbeutels angeordnet sein, oder eine oder mehr Teilflächen auf der Vorderseite und eine oder mehr Teilflächen auf der Rückseite.

In jeder der Teilflächen wird dann die Gesamtfläche der Schweißpunkte, also die Summe der Schweißpunktflächen, die auf der Teilfläche angeordnet sind, bestimmt. Die Gesamtfläche der Schweißpunkte wird mittels eines Messmikroskops und/oder mittels Bildanalyse bestimmt. Für jede der Teilflächen wird dann das Verhältnis der Gesamtfläche der Schweißpunkte zur Gesamtfläche der Teilfläche gebildet. Mit anderen Worten wird für jede der Teilflächen die Gesamtfläche der Schweißpunkte durch 10 cm² geteilt. Von den fünf derart erhaltenen Werten wird dann das arithmetische Mittel gebildet, d.h. die fünf Werte werden addiert und danach durch fünf geteilt. Der so erhaltene Wert entspricht dem Pressflächenanteil der Schweißpunkte der Vliesstofflage.

Fig. 1 zeigt den schematischen Aufbau eines beispielhaften Staubsaugerfilterbeutels 101. Der Filterbeutel 101 umfasst eine Einströmöffnung 102, durch welche die zu filternde Luft in den Filterbeutel 101 strömt. Der beispielhafte Filterbeutel 101 umfasst außerdem eine Halteplatte 103, die zur Fixierung des Staubsaugerfilterbeutels 101 in einer Kammer eines Staubsaugers dient. Die Halteplatte 103 ist aus einem Kunststoff gefertigt.

Außerdem zeigt Fig. 1 die Beutelwand 104, wobei die Beutelwand 104 genau eine Vliesstofflage in Form einer schmelzgesponnenen Mikrofaservliesstofflage umfasst. Der beispielhafte Filterbeutel 101 ist als ein Flachbeutel ausgebildet.

Der Filterbeutel 101 ist einlagig, bestehend aus einer Vliesstofflage aus schmelzgesponnener Mikrofaserspinnvliesstoff ("Meltblown"-Vliesstoff), die mittels thermischer Kalanderverfestigung punktförmig verfestigt wurde.

Die Vliesstofflage des beispielhaften Filterbeutels 101 besteht aus PLA (Polylactid). PLA kann von Galactic Laboratories (Belgien), Cargill Dow Polymers LLC, Toyobo (Japan), Dai-Nippon etc. bezogen werden.

Die flächenbezogene Masse oder das Flächengewicht des beispielhaften Filterbeutels 101 beträgt 85 g/m².

Das Prägemuster der Beutelwand 104 weist eine Dichte von 25 Schweißpunkten pro cm² auf. Der Pressflächenanteil des Prägemusters beträgt 17 %.

Bezüglich der Geometrie oder des Musters der Schweißverbindungen, d.h. der Verteilung der Schweißverbindungen auf der durchströmbaren Fläche der Beutelwand 104, unterliegt die vorliegende Erfindung keinerlei Einschränkungen. Das Muster kann beispielsweise ein in einem Winkel von 45° zur Maschinenlaufrichtung angeordnetes Muster sein.

Es hat sich durch Versuche des Anmelders gezeigt, dass ein derartig gefertigter schmelzgeblasener Mikrofaserspinnvliesstoff eine ausreichende Festigkeit bei zufriedenstellender Abscheideleistung und Luftdurchlässigkeit erreicht.

In einigen Märkten besteht der Bedarf an Wegwerfstaubsaugerbeuteln, welche schon nach kurzer Benutzungszeit, etwa nach wenigen Tagen, ausgetauscht werden. Insbesondere bei hoher Luftfeuchtigkeit und hoher Temperatur sollte eine Lagerung des Beutels mit dem aufgesaugten Staub möglichst vermieden werden, da eine bei diesen Bedingungen unvermeidliche Vermehrung von Schimmelpilzen und Bakterien im Filterbeutel ansonsten ein hygienisches Problem darstellen können. Filterbeutel aus mehrlagigen Vliesstoffen sind für solche kurzzeitigen Anwendungen üblicherweise zu teuer.

Ein einlagiger Filterbeutel, wie beispielsweise der in Zusammenhang mit Figur 1 beschriebene beispielhafte Filterbeutel 101, kann kostengünstiger hergestellt bzw. verkauft werden und eignet sich daher besser für eine derart kurze Nutzungsdauer.

Figur 2 zeigt einen Querschnitt eines beispielhaften Filterbeutels 201. Der Filterbeutel 201 umfasst eine Vorderseite 205 und eine Rückseite 206, welche durch eine umlaufende Schweißnaht 207 miteinander verbunden sind. In der Vorderseite 205 des Filterbeutels 201 ist eine Einströmöffnung 202 vorgesehen, durch welches die eingesaugte Luft in den Filterbeutel 201 strömen kann. Eine Halteplatte 203, die zur Fixierung des Staubsaugerfilterbeutels 201 in einer Kammer eines Staubsaugers dient, ist im Bereich der Einströmöffnung 202 angeordnet und mit der Beutelwand des Filterbeutels 201 verbunden.

Ein Ausschnitt 308 der Beutelwand eines beispielhaften Filterbeutels ist in Fig. 3 gezeigt. Der beispielhafte Ausschnitt 308 der Beutelwand weist eine Vielzahl von Schweißverbindungen oder Schweißpunkten 309 auf, welche durch thermische Kalanderverfestigung auf einem Prägekalander entstanden sind. Die Schweißpunkte 309 entsprechen Schmelzzonenbereichen.

Das Prägemuster weist eine Dichte von 25 Schweißpunkten pro cm² auf. Der Pressflächenanteil des Prägemusters beträgt 17 %. Die Schweißpunkte sind in diesem Beispiel gleichmäßig, d.h. in gleichen Abständen, über den beispielhaften Ausschnitt 308 der Beutelwand verteilt.

Die Schweißpunkte können insbesondere vollflächig über die gesamte durchströmbare Fläche der Beutelwand verteilt sein. Vollflächig bedeutet in diesem Zusammenhang nicht, dass alle Fasern miteinander vollständig verbunden, beispielsweise verschmolzen, sind, wodurch sich ein Film ergäbe. Es bedeutet vielmehr, dass die Vliesstofflage an einer Vielzahl von diskreten Stellen verschweißt ist, wobei diese Stellen gleichmäßig über die gesamte Fläche der Vliesstofflage verteilt ist. Die Stellen können vorherbestimmt sein, beispielsweise im Falle eines Punkt- bzw. Gravurkalanders.

In der folgenden Tabelle werden beispielhafte Eigenschaften von Vliesstoffen verglichen, wobei die Vliesstoffe 1 und 2 dem Stand der Technik entsprechen und Vliesstoffe 3 und 4 erfindungsgemäße Vliesstoffe sind.

| | Vliesstoff 1 | Vliesstoff 2 | Vliesstoff 3 | Vliesstoff 4 |
|---|---|---|---|---|
| Pressfläche [%] | keine | keine | 20 | 17 |
| Schweißpunkte [Punkte/cm²] | keine | keine | 25 | 30 |
| Flächenbezogene Masse [g/m²] | 85 | 100 | 86 | 89 |
| Dicke [mm] | 1,2 | 0,99 | 0,65 | 0,62 |
| Luftdurchlässigkeit [l/(m²s)] | 210 | 213 | 130 | 134 |
| Höchstzugkraft in Maschinenlaufrichtung [N] | 31 | 31 | 101 | 98 |
| Höchstzugkraft quer zur Maschinenlaufrichtung [N] | 19 | 10 | 86 | 60 |
| Penetration (TSI 8130, 0,3 µm, 86l/min) [%] | 5,5 (Korona geladen) | 48 (ungeladen) | 44 (ungeladen) | 46 (ungeladen) 16 (Korona geladen) |

Alle in der Tabelle gezeigten Vliesstoffe bestehen aus Polypropylen und sind Meltblown-Vliesstoffe, also schmelzgesponnene Mikrofaservliesstoffe. Der beispielhafte Vliesstoff 3 wurde insbesondere biaxial gereckt.

Es versteht sich, dass in den zuvor beschriebenen Ausführungsbeispielen genannte Merkmale nicht auf diese speziellen Kombinationen beschränkt und auch in beliebigen anderen Kombinationen möglich sind. Weiterhin versteht es sich, dass in den Figuren weder der gezeigte Staubsaugerfilterbeutel in einer realistischen Dimensionierung noch die gezeigten Schweißverbindungen in einer realistischen Verteilung und Anzahldichte wiedergegeben sind.

## Patentansprüche

1. Staubsaugerfilterbeutel (101; 201) mit einer Beutelwand (104),
wobei die Beutelwand (104; 204) genau eine Vliesstofflage in Form einer schmelzge-sponnenen Mikrofaservliesstofflage umfasst,
wobei die Vliesstofflage eine Höchstzugkraft in Maschinenrichtung von mehr als 40 N, insbesondere von mehr als 60 N, aufweist;
wobei der Vliesstoff ein kalandrierter Vliesstoff ist,
wobei der Pressflächenanteil des kalandrierten Vliesstoffs 3% bis 50%, insbesondere 10% bis 30%, beträgt,
wobei die Vliesstofflage eine Anzahldichte an Schweißpunkten (309) von 5/cm² bis 50/cm², insbesondere 15/cm² bis 40/cm², aufweist;
wobei die Vliesstofflage ein Flächengewicht von 30 g/m² bis 200 g/m², insbesondere 40 g/m² bis 150 g/m², insbesondere 120 g/m², aufweist; und
wobei die Beutelwand (104) aus der Vliesstofflage in Form einer schmelzgesponnenen Mikrofaservliesstofflage besteht, oder
wobei die Beutelwand genau eine filteraktive Lage in Form der Vliesstofflage und ein Netz umfasst.

2. Staubsaugerfilterbeutel (101; 201) nach Anspruch 1, wobei der Vliesstoff ein thermisch oder mittels Ultraschall kalandrierter Vliesstoff ist.

3. Staubsaugerfilterbeutel (101; 201) nach einem der vorangegangenen Ansprüche, wobei die Vliesstofflage eine Höchstzugkraft in Querrichtung von mehr als 30 N, insbesondere mehr als 50 N, aufweist.

4. Staubsaugerfilterbeutel (101; 201) nach einem der vorangegangenen Ansprüche, wobei die Dicke der Vliesstofflage zwischen 0,2 mm und 1,0 mm, insbesondere zwischen 0,4 mm und 0,8 mm, beträgt.

5. Staubsaugerfilterbeutel (101; 201) nach einem der vorangegangenen Ansprüche, wobei die Vliesstofflage eine Luftdurchlässigkeit von 40 l/(m²s) bis 500 l/(m²s), insbesondere von 50 l/(m²s) bis 300 l/(m²s), insbesondere von 80 l/(m²s) bis 200 l/(m²s), aufweist.

6. Staubsaugerfilterbeutel (101; 201) nach einem der vorangegangenen Ansprüche, wobei die Penetration der Vliesstofflage kleiner als 60%, insbesondere kleiner als 50% insbesondere kleiner als 15% ist.

7. Staubsaugerfilterbeutel (101; 201) nach einem der vorangegangenen Ansprüche, wobei der Vliesstoff ein Polymer, insbesondere Polypropylen, oder einen biologisch abbaubaren Kunststoff, insbesondere PLA (Polyactid), umfasst.

8. Staubsaugerfilterbeutel (101; 201) nach einem der vorangegangenen Ansprüche, wobei die Vliesstofflage elektrostatisch aufgeladen ist.

9. Staubsaugerfilterbeutel (101; 201) nach einem der vorangegangenen Ansprüche, wobei der Staubsaugerfilterbeutel (101; 201) ein Flachbeutel ist.

## Claims

1. Vacuum cleaner filter bag (101; 201) with a bag wall (104), wherein the bag wall (104; 204) comprises precisely one nonwoven layer in the form of a meltblown nonwoven layer,
wherein the nonwoven layer comprises a maximal tensile strength in the machine direction of more than 40 N, in particular of more than 60 N;
wherein the nonwoven is a calendered nonwoven;
wherein the press area proportion of the calendered nonwoven is 3 % to 50 %, in particular 10 % to 30 %;
wherein the nonwoven layer comprises a number density of weld points (309) from 5/cm² to 50/cm², in particular 15/cm² to 40/cm²;
wherein the nonwoven layer has a grammage of 30 g/m² to 200 g/m², in particular 40 g/m² to 150 g/m², in particular 120 g/m²; and
wherein the bag wall (104) consists of the nonwoven layer in the form of a meltblown nonwoven layer, or
wherein the bag wall comprises precisely one filter active layer in the form of the nonwoven layer and a netting.

2. Vacuum cleaner filter bag (101; 201) according to claim 1, wherein the nonwoven is a nonwoven calendered thermally or by means of ultrasound.

3. Vacuum cleaner filter bag (101; 201) according to one of the preceding claims, wherein the nonwoven layer comprises a maximal tensile strength in the transverse direction of more than 30 N, in particular more than 50 N.

4. Vacuum cleaner filter bag (101; 201) according to one of the preceding claims, wherein the thickness of the nonwoven layer is between 0.2 mm and 1.0 mm, in particular between 0.4 mm and 0.8 mm.

5. Vacuum cleaner filter bag (101; 201) according to one of the preceding claims, wherein the nonwoven layer comprises an air permeability of 40 l/(m²s) to 500 l/(m²s), in particular of 50 l/(m²s) to 300 l/(m²s), in particular of 80 l/(m²s) to 200 l/(m²s).

6. Vacuum cleaner filter bag (101; 201) according to one of the preceding claims, wherein the penetration of the nonwoven layer is smaller than 60 %, in particular smaller than 50 %, in particular smaller than 15 %.

7. Vacuum cleaner filter bag (101; 201) according to one of the preceding claims, wherein the nonwoven comprises a polymer, in particular polypropylene, or a biodegradable plastic, in particular PLA (polylactide).

8. Vacuum cleaner filter bag (101; 201) according to one of the preceding claims, wherein the nonwoven layer is electrostatically charged.

9. Vacuum cleaner filter bag (101; 201) according to one of the preceding claims, wherein the vacuum cleaner filter bag (101; 201) is a flat bag.

## Revendications

1. Sac filtrant d'aspirateur (101; 201) comprenant une paroi de sac (104),
dans lequel la paroi de sac (104; 204) comprend exactement une couche de non-tissé sous la forme d'une couche de non-tissé de microfibres de filature à chaud, dans lequel la couche de non-tissé présente une force de traction maximale, dans la direction de la machine, de plus de 40 N, notamment de plus de 60 N ;
dans lequel le non-tissé est un non-tissé calandré,
dans lequel la fraction de surface de pressage du non-tissé calandré vaut 3% à 50%, notamment 10% à 30%,
dans lequel la couche de non-tissé présente une densité de nombre de points de soudage (309) de 5/cm² à 50/cm², notamment de 15/cm² à 40/cm² ;
dans lequel la couche de non-tissé présente un poids par unité de surface de 30 g/m² à 200 g/m², notamment de 40 g/m² à 150 g/m², en particulier de 120 g/m² ; et
dans lequel la paroi de sac (104) est constituée de la couche de non-tissé sous la forme d'une couche de non-tissé de microfibres de filature à chaud, ou
dans lequel la paroi de sac comprend exactement une couche active de filtration sous la forme de la couche de non-tissé, et un filet.

2. Sac filtrant d'aspirateur (101; 201) selon la revendication 1, dans lequel le non-tissé est un non-tissé calandré par voie thermique ou au moyen d'ultrasons.

3. Sac filtrant d'aspirateur (101; 201) selon l'une des revendications précédentes, dans lequel la couche de non-tissé présente une force de traction maximale en direction transversale, de plus de 30 N, notamment de plus de 50 N.

4. Sac filtrant d'aspirateur (101; 201) selon l'une des revendications précédentes, dans lequel l'épaisseur de la couche de non-tissé est comprise entre 0,2 mm et 1,0 mm, notamment entre 0,4 mm et 0,8 mm.

5. Sac filtrant d'aspirateur (101; 201) selon l'une des revendications précédentes, dans lequel la couche de non-tissé présente une perméabilité à l'air de 40 l/(m²s) à 500 l/(m²s) , notamment de 50 l/(m²s) à 300 l/(m²s) , et en particulier de 80 l/(m²s) à 200 l/(m²s).

6. Sac filtrant d'aspirateur (101; 201) selon l'une des revendications précédentes, dans lequel le taux de pénétration de la couche de non-tissé est inférieur à 60%, notamment inférieur à 50%, et en particulier inférieur à 15%.

7. Sac filtrant d'aspirateur (101; 201) selon l'une des revendications précédentes, dans lequel le non-tissé comprend un polymère, notamment le polypropylène, ou une matière synthétique biodégradable, notamment PLA (polylactide).

8. Sac filtrant d'aspirateur (101; 201) selon l'une des revendications précédentes, dans lequel la couche de non-tissé présente une charge électrostatique.

9. Sac filtrant d'aspirateur (101; 201) selon l'une des revendications précédentes, le sac filtrant d'aspirateur (101; 201) étant un sac plat.
